# EUROPÄISCHE PATENTSCHRIFT

(11) **EP 0 119 185 B1**
(45) Veröffentlichungstag und Bekanntmachung des Hinweises auf die Patenterteilung: **18.01.1989**
(21) Anmeldenummer: 84890036.1
(22) Anmeldetag: 01.03.1984
(51) Int. Cl.: D01F 6/74, D01D 5/04

(54) **Verfahren zur Herstellung von schwer entflammbaren, hochtemperaturbeständigen Polyimidfasern**
Method for the preparation of highly fire-retarding, heat-resisting polyimide fibres
Méthode pour la fabrication de fibres en polyimide hautement résistantes à la flamme et aux hautes températures

(30) Priorität: 09.03.1983 AT 820/83
(43) Veröffentlichungstag der Anmeldung: 19.09.1984
(73) Patentinhaber: Lenzing Aktiengesellschaft, A-4860 Lenzing (AT)
(72) Erfinder: Weinrotter, Klaus, Dipl.-Ing. Dr., A-4840 Vöcklabruck (AT); Jeszenszky, Thomas, Dipl.-Chem. Dr., A-4862 Kammer a. A. (AT); Schmidt, Heinrich, Dr., A-4840 Vöcklabruck (AT); Baumann, Siegfried, A-4850 Timelkam (AT); Kalleitner, Johann, A-4861 Schörfling (AT)
(74) Vertreter: Wolfram, Gustav, Dipl.-Ing.

(56) Entgegenhaltungen:
- EP-A- 0 040 042
- FR-A- 2 247 556
- GB-A- 2 102 333

## Beschreibung

Die Erfindung betrifft ein Verfahren zur Herstellung von schwer entflammbaren, hochtemperaturbeständigen Polyimidfasern nach der Trockenspinnmethode aus einer Lösung in aprotischen organischen Lösungsmitteln.

Hitzebeständige Polymerisate sind seit längerem bekannt. Sie enthalten in ihren Molekülketten aromatische Gruppen, so dass hochkonjungierte Bindungssysteme entstehen, die für die Hochtemperaturbeständigkeit wesentlich sind. Beispiele dafür sind aromatische Polyamide und Polyimide, bei denen durch Substitution der aliphatischen Kette durch Benzolreste die Temperaturbeständigkeit wesentlich erhöht werden konnte.

Ein Hindernis für die technische Anwendung dieser Verbindungen stellt die Tatsache dar, dass sie in der Regel weder in Lösungsmitteln löslich noch schmelzbar sind. Ihre Formgebung kann daher nicht, wie bei anderen Kunststoffen, durch Extrusion, Schmelzspinnen, Trockenspinnen, Nassspinnen oder ähnliche Vorgänge erfolgen.

Um diese Schwierigkeiten zu umgehen, hat man vorgeschlagen, durch Kondensation eines Tetracarbonsäuredianhydrids mit einem Diamin unter relativ milden Bedingungen zuerst eine Polyamidsäure herzustellen, bei der die jeweilige Amingruppe erst mit jeweils einer der zwei zur Verfügung stehenden Carboxylgruppen des Anhydrids reagiert. Diese Polyamidsäure ist löslich und aus ihren Lösungen lassen sich Folien, Filme oder auch Fasern formen. Anschliessend wird durch Erhitzen aus diesen Produkten das Lösungsmittel entfernt und durch weiteres Erhitzen die Reaktion zum Polyimid durchgeführt.

Diese Vorgangsweise hat jedoch schwerwiegende Nachteile, indem die Zwischenstufe gegen hydrolytischen Abbau sehr empfindlich ist und bei der endgültigen Kondensation zum Polyimid nochmals Wasser freigesetzt wird, welches aus dem Inneren der Formkörper (Folien, Filme, Fasern) nur durch Diffusion entweichen kann. Wird diese Reaktion zu schnell durchgeführt, so bildet der entstehende Wasserdampf im Inneren der Formkörper Hohlräume, die für die Gebrauchseigenschaften schädlich sind.

Ein weiterer bekannter Vorschlag zur Gewinnung von schwer entflammbaren hochtemperaturbeständigen Polymeren findet sich in der DE-C-2143 080. Die dort beschriebenen Mischpolyimide sind in polaren, aprotischen organischen Lösungsmitteln, wie Dimethylformamid, Dimethylacetamid, N-Methylpyrrolidon oder Dimethylsulfoxid löslich. Die Polymere werden durch Lösungskodensation von Benzophenontetracarbonsäuredianhydrid mit einer Mischung aus Toluylendiisocyanat und Diphenylmethandiisocyanat in einem der vorerwähnten Lösungsmittel hergestellt. Aus den Lösungen kann das Polymer direkt weiterverarbeitet werden. In der DE-A-2 442 203 wird weiters beschrieben, dass aus den Lösungen insbesondere durch Nassspinnen Fasern hergestellt werden können, wobei durch Auswahl des Spinnbades der Faserquerschnitt verschieden ausgebildet werden kann. Bei Verwendung von Wasser mit wechselnden Anteilen von polarem aprotischem Lösungsmittel (z.B. Dimethylformamid, Dimethylacetamid, N-Methylpyrrolidon oder ähnliche) ist der Faserquerschnitt rund bzw. elliptisch. Bei Verwendung von z. B. Glycerin im Fällbad entstehen Pseudohohlfasern mit einem schmalen Längsschlitz und einer gezähnten Aussenseite. Hinsichtlich Trockenspinnen finden sich in der DE-A-2442 203 lediglich allgemeine Hinweise ohne Aussage über dabei erzielbare Fasereigenschaften.

Die Herstellung von Polyimidfasern nach dem Trockenspinnverfahren aus Lösungen, welche Polymere, gebildet aus Benzophenontetracarbonsäuredianhydrid und einer Mischung aus Toluylendiisocyanat und Diphenylmethandiisocyanat. enthalten, ist demnach bis heute nicht zufriedenstellend gelöst. Infolge der Einsparung von Koagulationsbädern und der einfacheren Rückgewinnbarkeit der Spinnlösungsmittel beim Trokkenspinnen ist die Faserherstellung nach der Trockenspinnmethode auch aus dem Gesichtspunkt der Wirtschaftlichkeit günstiger als mittels Nassspinnen.

Es wurde auch bereits vorgeschlagen, beim Trocken- oder Schmelzspinnen von textilen Synthesefasern diesen einen gewünschten gelappten oder gezähnten Querschnitt zu verleihen, indem man Düsenlöcher mit einem entsprechenden Querschnitt, beispielsweise in Sternform, verwendet. So wird z. B. in der DE-A-3 040 970 beschrieben, dass querschnittsmodifizierte Acrylfasern nach dem Trockenspinnverfahren durch besondere geometrische Ausführung der Düsenlöcher - mittels sogenannter Profildüsenlöcher - erhalten werden können. Abgesehen von der schwierigen und teuren Herstellung der komplizierten Düsenöffnungen ergibt sich auch der Nachteil, dass solche Düsen wesentlich schneller korrodieren als Düsen mit rundem Querschnitt. Trotzdem wurde dieser Nachteil in Kauf genommen, um bessere Gebrauchseigenschaften der Fasern, insbesondere eine Verbesserung des Anschmutzverhaltens, eine Erhöhung der Farbbrillanz, die Erzielung eines angenehmen Griffes und eine Verbesserung des Warenausfalls bei textilen Anwendungen zu erhalten.

Üblicherweise werden bei Verwendung von runden Düsenlöchern beim Schmelzspinnen runde und beim Trockenspinnen von Lösungen hantelförmige Faserquerschnitte erhalten. Somit war auch beim Einsatz von Polyimid-Lösungen in einem herkömmlichen Trockenspinnverfahren kein anderes Ergebnis zu erwarten.

Die Erfindung stellt sich die Aufgabe, Fasern aus schwer entflammbaren, hochtemperaturbeständigen Polyimidpolymeren nach der Trockenspinnmethode herzustellen, die verbesserte Gebrauchseigenschaften, insbesondere einen unregelmässigen Faserquerschnitt, aufweisen, die bei gleichem Flächengewicht wie Fasern von rundem Querschnitt eine wesentlich bessere Deckung gewährleisten, einen angenehmen Griff und hohen Glanz haben.

Diese Aufgabe wird bei einem Verfahren der eingangs definierten Art ausgehend von Polyimidpolymeren mit einer Zusammensetzung der allgemeinen Formel wobei R teilweise als eine Gruppe der Formel und der Rest als eine Gruppe der Formel vorliegt, erfindungsgemäss dadurch gelöst, dass der Trockenspinnprozess in einem Spinnschacht durchgeführt wird, wobei eine 20 bis 40%ige Lösung des Polyimids aus Düsen mit rundem Querschnitt, Lochzahlen von 20 bis 800 und einem Düsenlochdurchmesser von 100 bis 300 µm versponnen wird, eine Spritzgeschwindigkeit zwischen 20 und 100 m/min, eine Abzugsgeschwindigkeit zwischen 100 und 800 m/min, eine Spinngasmenge zwischen 40 und 100 m²/h unter Normalbedingungen und eine Spinngastemperatur zwischen 200 und 350 °C angewendet werden, die dabei erhaltenen Schachtkabel mit einem Restlösungsmittelgehalt von 5 bis 25 Gew.% - bezogen auf den Polymerfeststoff - und mit einem Einzelfilamenttiter zwischen 3,5 und 35 dtex in heissem Wasser gewaschen, dann auf einen Feuchtigkeitsgehalt von weniger als 5% getrocknet, anschliessend hochtemperaturverstreckt und gegebenenfalls gekräuselt und zu Stapelfasern geschnitten werden.

Die Herstellung der Polymeren kann, wie bekannt, durch Umsetzen von Benzophenontetracarbonsäuredianhydrid, Toluylendiisocyanat und Diphenylmethandiisocyanat in einem aprotischen organischen Lösungsmittel vorgenommen werden, wobei man eine Lösung des Polymeren erhält. Man kann das feste pulverförmige Polymere aber auch kontinuierlich oder diskontinuierlich in einem aprotischen Lösungsmittel wie Dimethylacetamid, N-Methylpyrrolidon, oder Dimethylsulfoxid, vorzugsweise Dimethylformamid, in Lösung bringen. Die Lösetemperatur wird zwischen 30 und 120°C gewählt, vorzugsweise wird eine Lösung mit einem Gehalt zwischen 25 und 35 Gew. % bereitet. Die erhaltene Lösung wird entgast, kann ein- oder mehrmals filtriert werden und wird über eine Spinnpumpe dem Spinnkopf einer Trockenspinneinrichtung zugeführt.

Die Einzelschachtleistung kann zweckmässig zwischen 20 und 400 kg Faser/d, vorzugsweise zwischen 150 und 300 kg/d, betragen.

Je nach Auslegung der Anlage können mehrere Spinnschächte zu einer sogenannten «Spinnmaschine_{"} kombiniert werden.

Die technische Ausführung des Spinnkopfes, des Spinnschachtes bzw. der gesamten Spinnmaschine kann ähnlich jener sein, die beim Trockenspinnen von Acrylfasern üblich ist.

Unter Einhaltung der angegebenen Spinnbedingungen erhält man erfindungsgemäss beim Trokkenspinnen aus Runddüsen in völlig überraschender Weise stark gelappte und unregelmässig gezähnte Faserquerschnitte.

In Fig. 1 sind typische Faserquerschnitte eines auf diese Weise erhaltenen Schachtkabels dargestellt.

Obwohl die Einzelfilamente etwa gleiche Fasertiter aufweisen, sind die Querschnitte unregelmässig und besitzen-um alphabetische Buchstaben als Vergleich heranzuziehen - stark profilierte Formen wie W, U, C, Y, E, V, T, X. Diese Faserquerschnittsformen, welche sich auch bei der folgenden Fasernachbehandlung nicht ändern, sind eine von Textiltechnikern seit langem gewünschte Eigenschaft, welche die oben erwähnte Verbesserung der Gebrauchseigenschaften mit sich bringt. Die in Fig. 1 gezeigten, typischen Faserbündelquerschnitte ändern sich nicht bei Anwendung unterschiedlicher Düsenlochanzahlen, sofern die Düsenlöcher nur rund sind. So wurden die gleichen typischen Querschnittsformen sowohl beim Einsatz von 100-Loch-Düsen, als auch von 200-, 400-, 600- und 800-Loch-Düsen erhalten.

Die in beschriebener Weise mittels Trockenspinnen erhaltenen, zwischendurch aufgespulten oder in Kannen abgelegten Schachtkabel werden zur Nachbehandlung vorteilhaft mit Einzugsgeschwindigkeiten von 2 bis 20 m/min zunächst bei Temperaturen von 80 bis 100°C mit Wasser gewaschen, dann voraviviert, über einen Siebtrommel-oder Kalandertrockner bei Temperaturen zwischen 120 und 300°C getrocknet, bis die Kabelfeuchte nach dem Trockner weniger als 5% beträgt, das Kabelband wird anschliessend ein- oder mehrstufig im Verhältnis 1:2 bis 1:10 bei Temperaturen zwischen 315 bis 450°C verstreckt, anschliessend mit einer üblichen Präparation nachaviviert, in einer Stauchkräuselmaschine bei Raumtemperatur gekräuselt und schliesslich zu Stapelfasern geschnitten bzw. im Falle der Herstellung von Endlosfilamenten nach dem Verstreckvorgang aufgespult.

Durch die intensive Wäsche mit heissem Wasser werden die Fasern vom Restlösungsmittel befreit. Die Voravivierung beinhaltet den Auftrag eines handelsüblichen Antistatikums, um das Faserband problemlos durch den Trockner führen zu können. Die Einhaltung des Feuchtigkeitsgehaltes von weniger als 5% nach der Trocknung ist wichtig, um die darauffolgende Hochtemperaturverstreckung ohne Schwierigkeiten durchführen zu können. Diese Hochtemperaturverstreckung wird entweder über beheizte Walzen, einen Heiztisch oder über einen Heissluftofen durchgeführt, und sie kann einstufig oder mehrstufig erfolgen. Die Einhaltung der Temperaturen zwischen 315 und 450°C während der Verstreckung ist wegen des hohen Glasumwandlungspunktes der Polyimidfasern (etwa 315°C) notwendig.

Trotz des hohen Glasumwandlungspunktes der Polymeren kann mit herkömmlichen Stauchkammerkräuselmaschinen bei Temperaturen <100°C eine befriedigende Kräuselung aufgebracht werden, welche die spätere Weiterverarbeitung der Stapelfasern auf üblichen Textilmaschinen ermöglicht. Die Nachavivierung erfolgt mittels handelsüblicher Avivagen für Synthesefasern, welche kationischen und/oder anionischen und/oder nichtionogenen Charakter haben können. Der Zeitpunkt der Nachavivierung muss nicht unbedingt nach der Hochtemperaturverstreckung, sondern kann auch nach der Kräuselung gewählt werden. Das Schneiden zu Stapelfasern erfolgt mit handelsüblichen Schneidmaschinen. Im Falle der Herstellung von Endlosgarnen werden die Kabelbänder mit der gewünschten Kabelstärke getrennt durch die Nachbehandlungsanlage geführt und nach der Hochtemperaturverstreckung und eventuell einer Nachavivierung auf Spulen aufgewikkelt.

Die Bedingungen, die im erfindungsgemässen Verfahren in den einzelnen Stufen einzuhalten sind, sind in der folgenden Aufstellung übersichtlich zusammengefasst:

Die nach dem erfindungsgemässen Verfahren hergestellten, trockengesponnenen Polyimidfasern zeichnen sich durch folgende Eigenschaften aus:
- Schwerentflammbarkeit: die Fasern besitzen einen LOI (Limiting Oxygen Index) nach ASTM D-2863 von >33% 0₂.
- Die Fasern schmelzen nicht, sondern zersetzen sich bei Temperaturen > 450 °C.
- Thermostabilität: die bisherigen Messungen zeigen,, dass die nach obigem Verfahren hergestellten Polyimidfasern Dauertemperaturbelastungen bis 260°C standhalten, ohne ihre Fasereigenschaften merklich einzubüssen. - Textilmechanische Faserdaten:
- ausgezeichnetes Arbeitsvermögen; (ein typisches Kraft/Dehnungs-Diagramm ist in Fig. 2 dargestellt)
- sehr gute Knoten- und Schlingenfestigkeit;
- niedriger Faserschrumpf in kochendem Wasser « 0,5%);
- unregelmässiger, gelappter bzw. gezähnter Faserquerschnitt;
- begrenztes Wasseraufnahmevermögen;
- hoher Glanz;
- angenehmer, wollähnlicher Griff:
- Endfasertiter variabel von 0,6 bis 10 dtex.
- Farbe: die natürliche Farbe der nach obigem Verfahren hergestellten Polyimidfaser ist goldgelb.

Das erfindungsgemässe Verfahren ist in folgenden Beispielen näher erläutert:

### Beispiel 1:

9 kg Polyimid der allgemeinen Formel (I) werden in 24,3 kg Dimethylformamid 30 min bei einer Temperatur von 30°C unter Rühren in einem Behälter gelöst. Anschliessend wird das Gemisch durch 40-minütiges Erhitzen auf 60°C in eine Spinnlösung übergeführt, bei einem Druck von 507 mbar entgast, filtriert und über eine Zahnradpumpe dem Spinnkopf eines Trockenspinnschachtes zugeführt. Die Verspinnung erfolgt über eine 240-Lochdüse, die Düsenlochform ist kreisrund und besitzt einen Lochdurchmesser von 175 µm. Die Spinnlösungstemperatur beträgt vor dem Eintritt in das Düsenpaket 70°C. Die Spinngastemperatur beträgt in Höhe des Düsenpaketes 295°C und am Ende des 8 m langen Spinnschachtes 115°C, die Spinngasmenge 60 m³/h (bezogen auf Normalbedingungen). Die Schachtleistung wird auf 150 kg Faser/d eingestellt. Das Spinngut vom Gesamttiter 2640 dtex, welches einen Rest-DMF-Gehalt von 15 Gew. %, bezogen auf Polymerfeststoff, aufweist, wird auf Spulen gesammelt und zu einem Kabelband vom Gesamttiter 184800dtex gefacht. Das Kabelband wird anschliessend in Wasser von 90 °C gewaschen, in einer Tauchwanne mit einer Antistatik-Avivage versehen, bei 180°C über einen Siebtrommeltrockner getrocknet und anschliessend über einen Heizbügel im Verhältnis 1:5 verstreckt. Die Oberflächentemperatur des Heizbügels beträgt 380°C. Das verstreckte Kabelband wird mit einer Mischung von kationaktiver/nichtionogener Präparation versehen, in einer Stauchkammer bei Raumtemperatur gekräuselt und zu Stapelfasern von 40 mm Länge geschnitten. Die Fasern, welche einen Endtiter von 2,2 dtex aufweisen, besitzen eine Festigkeit von 28 cN/tex, die Faserdehnung beträgt 34%, die Schlingenfestigkeit 15 cN/tex, die Knotenfestigkeit 20 cN/tex, der Kochschrumpf ist 0,4%.

Die Fasern zeigen im Querschnitt ausgeprägte gelappte bzw. gezähnte Form (wie in Fig. 1 dargestellt) und der LOI-Wert, gemessen an einem Strickstrumpf mit einem Flächengewicht von 150 g/m², beträgt 37% 0₂. Werden die Fasern über einen Zeitraum von 250 Stunden einer Temperatur von 260°C ausgesetzt, ändern sich die angegebenen Faserdaten nicht, d. h. die Faser ist bei der angegebenen Temperatur thermostabil. Die Wasseraufnahme der Fasern liegt bei 20°C und 65% relativer Luftfeuchtigkeit bei 2,7%.

### Beispiel 2:

11 kg Polyimid der in Beispiel 1 beschriebenen Zusammensetzung werden in 25 kg Dimethylformamid 40 min bei einer Temperatur von 50°C unter Rühren in einem Behälter gelöst. Anschliessend wird das Gemisch durch einstündiges Erhitzen auf 80°C in eine 31,5%ige Spinnlösung übergeführt, bei einem Druck von 467 mbar entgast, filtriert und über eine Zahnradpumpe dem Spinnkopf eines Trockenspinnschachtes zugeführt. Die Verspinnung erfolgt über eine 600-Lochdüse, die Düsenlochform ist kreisrund und besitzt einen Lochdurchmesser von 150 µm. Die Spinnlösungstemperatur beträgt vor dem Eintritt in das Düsenpaket 90°C. Die Spinngastemperatur beträgt in der Höhe des Düsenpaketes 320°C und am Ende des Spinnschachtes 120°C, die Spinngasmenge 70 m³/h (bezogen auf Normalbedingungen). Die Schachtleistung wird auf 200 kg Faser/d eingestellt. Das Spinngut vom Gesamttiter 7140 dtex, welches einen Rest-DMF-Gehalt von 17 Gew.%, bezogen auf Polymerfeststoff, aufweist, wird auf Spulen gesammelt und zu einem Kabelband von Gesamttiter 357 000 dtex gefacht. Das Kabelband wird, wie in Beispiel 1 beschrieben, gewaschen, voraviviert, getrocknet und anschliessend über beheizte Walzen zweistufig verstreckt. Das Gesamtstreckverhältnis ist 1:7, die Oberflächentemperatur der beheizten Walzen beträgt 340°C. Das Kabelband wird bei Raumtemperatur in einer Stauchkräuselkammer gekräuselt, anschliessend mit einer nichtionogenen Avivage durch Sprühavivierung behandelt und zu Stapelfasern geschnitten.

Die Fasern, welche einen Endtiter von 1,7 dtex aufweisen, besitzen eine Festigkeit von 30 cN/tex, die Faserdehnung beträgt 30%, der Kochschrumpf ist 0,45%.

Die Fasern zeigen im Querschnitt die in Fig. 1 dargestellte bzw. in Beispiel 1 beschriebene, charakteristische Form.

### Beispiel 3:

Eine 25%ige Lösung von Polyimid (Zusammensetzung siehe Beispiel 1) in DMF, welche bei der Polykondensationsreaktion erhalten wurde, wird filtriert und direkt in den Entgasungsbehälter gefüllt. Die weitere Behandlung der Lösung erfolgt wie in Beispiel 1. Die Verspinnung der Lösung erfolgt über eine 240-Lochdüse, die Düsenlochform ist kreisrund und besitzt einen Lochdurchmesser von 175 ₖₜm. Die Spinnlösungstemperatur beträgt vor dem Eintritt in das Düsenpaket 60°C. Die Spinngastemperatur beträgt in Höhe des Düsenpaketes 260°C und am Ende des Spinnschachtes 110°C, die Spinngasmenge 55 m³/h (bezogen auf Normalbedingungen). Die Schachtleistung wird auf 130 kg Faser/d eingestellt. Das Spinngut vom Gesamttiter 6240 dtex, welches einen Rest-DMF-Gehalt von 20 Gew. %, bezogen auf Polymerfeststoff, aufweist, wird auf Spulen gesammelt und mehrere Spulen dem Nachbehandlungsprozess vorgelegt. Die einzelnen Kabelbänder, welche je einen Gesamttiter von 6240 dtex aufweisen, werden getrennt durch den Nachbehandlungsprozess geführt, also gewaschen, voraviviert und getrocknet. Die Verstreckung erfolgt in einem Schritt in einem Heissluftofen, das Verstreckverhältnis beträgt 1:4,7. Die Lufttemperatur beim Verstrecken beträgt 420 °C. Die verstreckten Kabelbänder werden anschliessend einzeln auf Kreuzspulen als Endlosfilamentbündel gewickelt. Die Einzelfilamente, welche einen Endtiter von 5,5 dtex aufweisen, besitzen eine Festigkeit von 24 cN/tex, die Faserdehnung beträgt 40%, der Kochschrumpf ist 0,3%.

Die Filamente zeigen im Querschnitt die in Fig. 1 dargestellte, charakteristische Form.

## Patentansprüche

1. Verfahren zur Herstellung von schwer entflammbaren, hochtemperaturbeständigen Polyimidfasern mit einer Zusammensetzung der allgemeinen Formel wobei R teilweise als eine Gruppe der Formel und der Rest als eine Gruppe der Formel vorliegt,
nach der Trockenspinnmethode aus einer Lösung in aprotischen organischen Lösungsmitteln, dadurch gekennzeichnet, dass der Trockenspinnprozess in einem Spinnschacht durchgeführt wird, wobei eine 20 bis 40%ige Lösung des Polyimids aus Düsen mit rundem Querschnitt, Lochzahlen von 20 bis 800 und einem Düsenlochdurchmesser von 100 bis 300 µm versponnen wird, eine Spritzgeschwindigkeit zwischen 20 und 100 m/min, eine Abzugsgeschwindigkeit zwischen 100 und 800 m/ min, eine Spinngasmenge zwischen 40 und 100 m³/h (bezogen auf Normalbedingungen) und eine Spinngastemperatur zwischen 200 und 350°C angewendet werden, die dabei erhaltenen Schachtkabel mit einem Restlösungsmittelgehalt von 5 bis 25 Gew.% - bezogen auf den Polymerfeststoff - und mit einem Einzelfilamenttiter zwischen 3,5 und 35 dtex in heissem Wasser gewaschen, dann auf einen Feuchtigkeitsgehalt von weniger als 5% getrocknet, anschliessend hochtemperaturverstreckt und gegebenenfalls gekräuselt und zu Stapelfasern geschnitten werden.

2. Verfahren nach Anspruch 1, dadurch gekennzeichnet, dass die erhaltenen aufgespulten oder in Kannen abgelegten Schachtkabel zur Nachbehandlung mit Einzugsgeschwindigkeiten von 2 bis 20 m/min zunächst bei Temperaturen von 80 bis 100°C mit Wasser gewaschen, dann voraviviert, über einen Siebtrommel- oder Kalandertrockner bei Temperaturen zwischen 120 und 300°C getrocknet werden, bis die Kabelfeuchte nach dem Trockner weniger als 5% beträgt, das Kabelband anschliessend ein- oder mehrstufig im Verhältnis 1:2 bis 1:10 bei Temperaturen zwischen 315 und 450°C verstreckt, anschliessend mit einer üblichen Präparation nachaviviert, in einer Stauchkräuselmaschine bei Raumtemperatur gekräuselt und schliesslich zu Stapelfasern geschnitten bzw. im Falle der Herstellung von Endlosfilamenten nach dem Verstreckvorgang aufgespult wird.

3. Verfahren nach einem oder beiden der Ansprüche 1 und 2, dadurch gekennzeichnet, dass eine Lösung des Polyimids in Dimethylacetamid, Dimethylsulfoxid, N-Methylpyrrolidon oder vorzugsweise in Dimethylformamid versponnen wird.

## Claims

1. Method of producing non-flammable, high-temperature resistant polyimide fibres having a composition of the general formula wherein R is present partly as a group of the formula and partly as a group of the formula by dry-spinning of a solution in aprotic organic solvents, characterised in that dry-spinning is carried out in a spinning column, wherein a 20 to 40% solution of the polyimide is spun from spinnerets having circular orifices, orifice numbers ranging from 20 to 800 and orifice diameters of from 100 to 300 pm, an extrusion speed of between 20 and 100 m/min, a take-up speed of between 100 and 800 m/min, an amount of spin gas of between 40 and 100 m³/h (based on standard conditions), and a spin gas temperature of between 200 and 350 °C are used, the thus obtained fibre tows leaving the spinning column, having a residual solvent content of 5 to 25% by weight - based on the dry polymer - and a single filament titer of between 3.5 and 35 dtex, are washed in hot water, then dried to a moisture content of less than 5%, subsequently drawn at high-temperature and, if desired, crimped and cut into staple fibres.

2. Method according to claim 1, characterised in that the fibre tows obtained, wound on spools or stored in cans, for aftertreatment, are first washed in water at take-in speeds of from 2 to 20 m/min at temperatures of between 80 and 100°C, are then pre-finished, dried in a perforated cylinder or cal- ander drier at temperatures of between 120 and 300°C, until the moisture content after the drier amounts to less than 5%, the tow is subsequently drawn in one or several steps at a ratio of from 1:1 to 1:10 at temperatures of between 315 and 450 °C, is then post-finished with a conventional preparation, is crimped in a stuffer box crimping machine at room temperature, and finally cut into staple fibres or, in the case of producing continuous filaments, is wound on spools after the drawing procedure.

3. Method according to 1 or both of claims 1 and 2, characterised in that a solution of the polyimide in dimethylacetamide, dimethylsulfoxide, N-methylpyrrolidone or preferably in dimethylformamide is spun.

## Revendications

1. Procédé pour préparer des fibres de polyimide difficiles à enflammer, capables de résister à des températures élevées, ayant une composition répondant à la formule générale dans laquelle R est présent en partie sous la forme d'un groupe de formule et le reste est présent sous forme d'un groupe de formule selon le procédé de filature à sec, à partir d'une solution dans des solvants organiques aprotiques, procédé caractérisé en ce qu'on conduit les opérations de filature à sec dans une cellule de filature, en filant une solution contenant 20 à 40% du polyimide que l'on fait passer par des filières à orifices de section ronde, comportant de 20 à 800 orifices et ayant un diamètre d'orifice de filière de 100 à 300 ₗᵢm, en opérant à une vitesse d'injection comprise entre 20 et 100 m/min, une vitesse de retrait ou d'appel comprise entre 100 et 800 m/ min, avec une quantité de gaz de filature comprise entre 40 et 100 m³/h (quantité rapportée aux conditions normales) et à une température de gaz de filature comprise entre 200 et 350°C, on lave le câble ainsi obtenu, présentant une teneur en solvant résiduel de 5 à 25% en poids - teneur rapportée à la matière polymère solide - et ayant un titre de filament individuel compris entre 3,5 et 35 dtex, en opérant le lavage dans l'eau chaude, puis on sèche jusqu'à une teneur en humidité inférieure à 5%, on étire ensuite à température élevée et enfin on éventuellement frise et l'on découpe pour obtenir des fibres discontinues.

2. Procédé selon la revendication 1, caractérisé en ce que les câbles enroulés sur des bobines ou déposés dans des pots, que l'on obtient ainsi pour le traitement ultérieur à des vitesses d'introduction de 2 à 20 m/min, tout d'abord à l'eau à des températures de 80 à 100°C, puis soumis à avivage préliminaire, séchés à l'aide d'un sécheur à tambour perforé ou à calandres à des températures comprises entre 120 et 300°C, jusqu'à ce qu'après le sécheur, l'humidité des câbles soit inférieure à 5%, le ruban est ensuite étiré en une ou plusieurs étapes à un taux ou rapport d'étirage de 1:2 jusqu'à 1: 10 à des températures comprises entre 315 et 450°C, puis le ruban est soumis à un avivage ultérieur à l'aide d'une préparation usuelle, il est frisé à la température ambiante dans une machine de frisage avec compression et enfin il est découpé en des fibres discontinues ou, dans le cas de la production de filaments sans fin, il est enroulé sur des bobines après le processus d'étirage.

3. Procédé selon l'une des revendications 1 et 2, ou selon ces deux revendications, caractérisé en ce qu'on file une solution du polyimide dans du diméthylacétamide, du diméthylsulfoxyde, de la N-méthylpyrrolidone ou avantageusement dans du diméthylformamide.
